# NEUE EUROPÄISCHE PATENTSCHRIFT

(11) **EP 1 780 293 B2**
(45) Veröffentlichungstag und Bekanntmachung des Hinweises auf die Entscheidung über den Einspruch: **08.11.2017**
(45) Hinweis auf die Patenterteilung: 18.09.2013
(21) Anmeldenummer: 06022284.1
(22) Anmeldetag: 25.10.2006
(51) Int. Cl.: C22C 38/02, C22C 38/04, C22C 38/06, C22C 38/44, C22C 38/46, C22C 38/48, C22C 38/50, C21D 1/00, C21D 1/20, C21D 8/02, C21D 9/46, C22C 38/54, C22C 38/00

(54) **Verfahren zum Herstellen von Vormaterial aus Stahl durch Warmverformen**
Procedure for manufacturing of steel starting material by warm deforming
Procédure de fabrication de la matière brute de l'acier par déformer ä chaud

(30) Priorität: 28.10.2005 DE 102005052069
(43) Veröffentlichungstag der Anmeldung: 02.05.2007
(73) Patentinhaber: Saarstahl AG, 66333 Völklingen (DE)
(72) Erfinder: Robert, Frauendorfer, 66119 Saarbrücken (DE); Volker, Kinsinger Dr., 66399 Mandelbachtal (DE)
(74) Vertreter: König, Reimar

(56) Entgegenhaltungen:
- EP-A- 1 408 131
- EP-A1- 1 398 549
- JP-A- 9 263 883
- JP-A- 9 263 884
- US-A- 5 762 725
- US-A- 5 919 415
- TALOR K.A. ET AL: 'Accelerated Cooling of Rolled Steel', 1987, PERGAMON PRESS, NEW YORK Seiten 85 - 101
- "Abrazo 400 brochure", 1995, British Steel
- MANGANELLO S.J. ET AL: 'Direct quenching and its effects on high-strength armor plate' INTERNATIONAL SYMPOSIUM ON LOW-CARBON STEELS FOR THE 90'S 1993, Seiten 235 - 241
- "A 51 4/A51 4M-05- Standard specification for high yield strength quench and tempered alloy steel plate, suitable for welding", Oktober 2005
- CAHN R.W. ET AL: 'Constitution and Properties of Steels', Bd. 7, 1992, VCH, WEINHEIM Seiten 164 - 165

## Beschreibung

Die Erfindung bezieht sich auf ein Verfahren zum Herstellen von Vormaterial aus Stahl, beispielsweise zum Herstellen von Walzdraht und Stabstahl mit hoher Festigkeit und Zähigkeit durch Warmumformen.

Der Stand der Technik kennt eine Reihe von Verfahren zum Herstellen von Bauteilen aus Stahl mit hoher Festigkeit und hoher Zähigkeit. Ausgehend von Walzdraht oder Stabstahl sind kaltformgebende und warmformgebende Verfahren bekannt.

Bei der Kaltformgebung werden die mechanischen Eigenschaften über eine Kaltverfestigung beim Umformen eingestellt. Um hohe Festigkeiten zu erzielen, sind hohe Umformgrade erforderlich. Dies geht stark zu Lasten der Zähigkeit, so daß die Kaltformgebung dort an Grenzen stößt, wo die Zähigkeit des Bauteils als Folge der Kaltverfestigung nicht mehr ausreichend ist und sich demgemäß ein ungünstiges Festigkeits-Zähigkeitsverhältnis ergibt.

Um hohe Festigkeiten und hohe Zähigkeiten zu erzielen, schließt sich der Kaltformgebung daher häufig eine Vergütung, d.h. ein Erwärmen, Abschrecken und Anlassen an. Zum Einsatz kommen hier sogenannte Vergütungsstähle gemäß DIN EN 10083, bei denen sich über die Wärmebehandlung je nach Bauteildicke Festigkeiten über 1000 MPa bei Brucheinschnürungen über 45% einstellen lassen. Das Verhältnis von Streckgrenze zu Festigkeit kann dabei mindestens 0,8 betragen. Nachteilig an dieser Verfahrensweise sind die hohen Kosten für die Wärmebehandlung sowie die Belastung der Umwelt durch den Verbrauch von Energie und Hilfsstoffen.

Alternativ zu den Vergütungsstählen sind Dualphasenstähle auf der Basis Mangan/Silizium zur Erzeugung kaltverformter Bauteile hoher Festigkeit aus Walzmaterial Stand der Technik. Diese Stähle sind allerdings für einen Einsatz bei geforderten Festigkeiten größer 1000 MPa und hohem Streckgrenzenverhältnis über 0,8 nicht geeignet; sie erfordern zudem zum Einstellen einer bestimmten Ausgangsfestigkeit und Zähigkeit im Vormaterial ein thermomechanisches Warmwalzen und eine auf diese Ausgangsfestigkeit abgestellte Kaltverformung bzw. Kaltverfestigung, um so ein Gefüge aus einer Ferritmatrix mit eingelagerten Martensit- und Perlitinseln einzustellen.

Hochfeste Bauteile aus Stahl lassen sich, ausgehend von warmgewalztem Vormaterial, beispielsweise Walzdraht oder Stabstahl, außer durch Kaltumformen und gegebenenfalls Vergüten, auch durch Warmformgebung herstellen.

Auch warmformgebend hergestellte Teile können nach dem Umformen einer Wärmebehandlung zum Einstellen der mechanischen Eigenschaften. Dies ist das klassische Einsatzgebiet von Vergütungsstählen. Da sie jedoch eine zusätzliche Wärmebehandlung erfordern, ergeben sich die bereits angesprochenen hohen Kosten und die Umweltbelastung Um diese Wärmebehandlung zu vermeiden, ist das Härten aus der Schmiedehitze bekannt. Es erspart das Erwärmen auf Austenitisierungstemperatur und Abschrecken. Niedrig legierte Stähle erfordern aber ein abschließendes Anlassen, um die geforderten Fertigkeits-Eigenschaften, insbesondere die notwendige Zähigkeit zu gewährleisten.

Eine andere Werkstoffvariante, die mit einem Härten aus der Schmiedehitze einhergeht, sind die sogenannten direkthärtenden weichmartensitischen Stähle mit Kohlenstoffgehalten bis 0,1% und angepaßten Gehalten an Chrom, Bor und Mangan, die ohne ein Anlassen auskommen. Diese Stähle enthalten 0,05% Kohlenstoff oder auch in Abwesenheit von Chrom 0,10% Kohlenstoff. Nachteilig an diesen Stählen ist, daß zum Einstellen des martensitischen Gefüges eine hohe Abkühlungsgeschwindigkeit erforderlich ist. Dies erfordert zusätzliche Einrichtungen am Umformaggregat zum Öl- oder Wasserabschrecken, die einen Teil der Kostenersparnis aufzehren. Weiterhin führt die hohe Abkühtungsgeschwindigkeit dazu, daß komplexe Teile oder solche mit großen Wanddicken-Unterschieden zum Verzug neigen und das Gefüge sowie die mechanischen Eigenschaften über den Querschnitt inhomogen sein können.

Eine ähnliche Entwicklung ging in der Vergangenheit dahin, auch Bauteile mit bainitischem Gefüge direkt aus der Schmiedehitze herzustellen. Das bainitische Gefüge soll die Gefahr von Verzug und Härteunterschieden wie beim Einstellen eines weichmartensitischen Gefüges vermeiden, da für ein bainitisches Gefüge geringere Abkühlungsgeschwindigkeiten ausreichen So beschreibt die deutsche Offenlegungsschrift 36 28 264 A1 ein Verfahren zum Herstellen von Bauteilen mit hoher Festigkeit und Zähigkeit, beispielsweise von LKW-Achsschenkeln unter Verwendung eines niedrig gekohlten Stahls mit einem Kohlenstoffgehalt unter 0,3%, bei dem die Bauteile, beispielsweise Schmiedeteile von der Verformungstemperatur auf ein bainitisches Gefüge abgekühlt werden. Der Nachteil dabei ist jedoch, daß die Abkühlungsgeschwindigkeit in Abhängigkeit vom im allgemeinen lokal unterschiedlichen Querschnitt des Bauteils gezielt gesteuert werden muß. Dafür sind aufwendige, dem jeweiligen Bauteil angepaßte Kühlvorrichtungen erforderlich. Problematisch ist zudem, daß diese Stähle zwar hohe Festigkeiten erreichen, aber nur eine niedrige Streckgrenze. Für Anwendungsfälle, die ein hohes Verhältnis von Streckgrenze zu Zugfestigkeit erfordern, sind diese Stähle daher nicht geeignet.

Um die Vergütungsstähle und die damit verbundene Wärmebehandlung zu ersetzen, wurden die sogenannten AFP-Stähle, d.h. ausscheidungshärtenden ferritisch-perlitischen Stähle entwickelt (beispielsweise nach DIN EN 10267). Diese erhalten ihre mechanischen Eigenschaften durch ein geregeltes Abkühlen aus der Warmformtemperatur und die Ausscheidung von Karbonitriden der Elemente Titan, Vanadium und Niob. Diese Stähle neigen weniger zu Verzug als die Schmiedemartensite oder -bainite. Im Vergleich zu den Vergütungsstählen besitzen sie aber eine niedrigerer Streckgrenze und geringere Zähigkeit. Bei Festigkeiten von 800 bis 1000 MPa werden lediglich Streckgrenzen von maximal 600 MPa erreicht. Für die Anwendung im Bereich hoher Belastungen, die Festigkeiten um 1000 MPa bei Streckgrenzen über 750 MPa erfordern, sind die konventionellen AFP-Stähle daher ungeeignet.

Eine Weiterentwicklung der AFP-Stähle geht in Richtung Vergütungsstähle mit höherer Festigkeit und höherer Streckgrenze bei guter Zähigkeit. Aktuell sind heute verbesserte Legierungskonzepte im Hinblick auf eine optimale Ausscheidung von Karbonitriden nach Größe und Zusammensetzung.

So beschreibt die europäische Offenlegungsschrift 1 408 131 A1 einen niedrig gekohlten ausscheidungsgehärtenden ferritisch-perlitischen Stahl mit 0,12 bis 0,45% Kohlenstoff, 0,10 bis 1,00% Silizium 0,50 bis 1,95% Mangan, 0,005 bis 0,060% Schwefel, 0,004 bis 0,050% Aluminium, 0,004 bis 0,050% Titan, bis 0,60% Chrom, bis 0,60% Niob, 0,10 bis 0,40% Vanadium und 0,015 bis 0,040% Stickstoff, Rest einschließlich erschmelzungsbedingter Verunreinigungen Eisen.

Dieser Stahl braucht zur Entwicklung seiner mechanischen Eigenschaften lediglich von seiner Umformtemperatur von 950 bis 1250°C mit einer Abkühlungsgeschwindigkeit von mindestens 0,2°C/s, beispielsweise an ruhender Luft abgekühlt zu werden. Um die Ausscheidung der Karbonitride optimal zu steuern, sind jedoch die Analysenvorgaben sowie definierte Parameter beim Aufheizen auf die Umformtemperatur und bei der Abkühlung genau einzuhalten.

Die japanische Offenlegungsschrift 09 263 884 A beschreibt einen Stahl mit 0,05 bis 0,25% Kohlenstoff, 1 bis 3% Mangan, 0,01 bis 2% Silizium, 0,01 bis 0,1% Aluminium, 0,0004 bis 0,01% Calcium, 0,1 bis 2% Chrom, 0,05 bis 1% Kupfer, 0,1 bis 1% Molybdän, 0 bis 0,01% Stickstoff, 0,005 bis 0,05 Niobium, 0,05 bis 1% Nickel, 0,01 bis 0,12% Phosphor, 0 bis 0,01% Schwefel, 0,0003 bis 0,006% Bor, 0,02 bis 0,5% Titan, 0 bis 0,005% Vanadium, 0,01 bis 2% Wolfram, 0,005 bis 0,05% Zirkonium, 0,0004 bis 0,01% REM und 95 bis 98,9% Eisen, der bei mindestens 800°C Endtemperatur zu Warmband ausgewalzt, sodann mit einer Abkühlungsgeschwindigkeit von mindestens 30°C/sec. auf mindestens 650°C abgekühlt und sodann gehaspelt wird und sich als Werkstoff zum Galvanisieren eignet.

Weiterhin beschreibt die US-Patentschrift 4 812 182 einen bainitischen Stahl mit 0,08 bis 0,25% Kohlenstoff, 0,30 bis 1,5% Silizium, 2,0 bis 3,2% Mangan, bis 0,20% Schwefel, bis 1,5% Chrom, bis 0,025% Aluminium, 0,0005 bis 0,05% Bor, bis 0,04% Titan, bis 0,10% Vanadium, der jedoch molybdän- und nickelfrei ist.

Des weiteren beschreibt die chinesische Offenlegungsschrift 1 451 776 einen ferritischbainitischen Stahl mit 0,06 bis 0,13% Kohlenstoff, 0,6 bis 1,5% Silizium, 1,9 bis 2,6% Mangan, bis 2% Chrom, bis 0,8% Molybdän, bis 1,2% Nickel, bis 0,25% Aluminium, bis 0,015% Bor, bis 0,1% Titan, bis 0,1% Stickstoff und bis 0,15% Vanadium bis 0,15% Niob.

Schließlich beschreibt die chinesische Offenlegungsschrift 1 477 226 einen bainitischen oder bainitisch-martensitischen Stahl mit 0,15 bis 0,34% Kohlenstoff, 0,20 bis 2,50% Silizium, 1,80 bis 3,00% Mangan, bis 2,0% Chrom, bis 0,50 % Molybdän, bis 1,0 % Nickel, bis 0,0040 Aluminium, bis 0,0040 % Bor, bis 0,12 % Titan und bis 0,12 Niob, bis 0,5 % Kupfer, Rest Eisen.

Die Erfindung ist auf ein Verfahren gerichtet, mit dem sich ohne eine Wärmebehandlung eine hohe Festigkeit bei gleichzeitig hoher Zähigkeit sowie ein hohes Verhältnis von Streckgrenze zu Festigkeit erreichen läßt.

Erfindungsgemäß läßt sich das bei einem Stahl mit 0,205% Kohlenstoff, 0,56% Silizium, 1,62% Mangan, 0,011% Phosphor, 0,01% Schwefel, 0,54% Chrom, 0,32% Molybdän, 0,22% Nickel, 0,03% Aluminium, 0,0038% Bor, 0,036% Titan, 0,002% Vanadium, 0,002% Niob, 0,0044% Stickstoff, Rest Eisen einschließlich erschmelzungsbedingter Verunreinigungen durch Einstellen eines martensitischbainitischen Gefüges durch bloßes Warmverformen und gesteuerte Abkühlung erreichen.

Durch die Legierungszusammensetzung und die Abkühlungsgeschwindigkeit werden die mechanischen Eigenschaften eingestellt. Beim Abkühlen von der Verformungstemperatur von etwa 1000 bis 1300°C stellt sich ein bainitisch-martensitisches Mischgefüge, dessen Anteil an Ferrit und Perlit insgesamt 10% nicht übersteigen sollte. Ein Abkühlen aus der Umformhitze mit Gas, Wasser oder Öl ist möglich, aber nicht erforderlich; um das bainitisch-martensitische Gefüge einzustellen, genügt ein Abkühlen an bzw. mit Luft. Einer Abkühlung mit bewegter Luft ist dabei der Vorzug zu geben, da dies die bevorzugte Mindestabkühlgeschwindigkeit von 0,3°C/s gewährleistet. Die Verwendung von ruhender oder bewegter Luft ist anderen Kühlmitteln vorzuziehen, da die Umwelt dann nicht durch Dämpfe belastet wird, keine zusätzlichen Hilfsstoffe wie Öl oder Gas und keine Entsorgungsaggregate wie Filter, Tanks und Auffangbecken erforderlich sind. Die Abkühlungsgeschwindigkeit sollte im Temperaturbereich zwischen etwa 1000 und 610°C mindestens 0,3°C/s betragen. Der Stahl besitzt dann nach dem Abkühlen von der Endtemperatur des Warmverformens auf Raumtemperatur nicht nur eine hohe Zähigkeit, sondern auch eine hohe Festigkeit. Das Verhältnis von Streckgrenze zu Festigkeit ist ebenfalls hoch.

Das erfindungsgemäß aus der Verformungshitze abgekühlte Vormaterial ist ohne weiteres für eine Kaltformgebung geeignet. Durch Kaltverfestigung lassen sich Zugfestigkeiten über 1200 MPa bei Streckgrenzen über 1050 MPa erreichen. Das Verhältnis von Streckgrenze zu Festigkeit liegt über 0,85. Die hohe Zähigkeit zeigt sich in Brucheinschnürungswerten von über 40% und Bruchdehnungen über 12%. Die mechanischen Eigenschaften sind also besser als die aus üblichen Stählen oder Dualphasenstählen. So ergeben sich nahezu die Eigenschaften der Vergütungsstähle, ohne die Notwendigkeit einer kostenintensiven Wärmebehandlung.

Das erfindungsgemäß aus der Verformungshitze abgekühlte Vormaterial ist auch wiederum als Vormaterial für eine Warmformgebung geeignet. Bei einem solchen - zweiten - Warmverformen ergeben sich wiederum die originären mechanischen Eigenschaften ohne die Notwendigkeit eines Abschreckens in Wasser oder Öl, wenn die erfindungsgemäßen Abkühlungsbedingungen eingehalten werden. Im Vergleich zu den Schmiedemartensiten ist die Neigung zum Verzug wegen der milderen Abschreckungsbedingungen geringer. Im Vergleich zu den bainitischen Stählen und den üblichen AFP-Stählen ergeben sich höhere Festigkeiten und insbesondere wesentlich höhere Streckgrenzen. Da dem erfindungsgemäßen Vormaterial eine Ausscheidungshärtung durch Karbonitride nicht festigkeitsbestimmend ist, ergibt sich ein größeres Fenster bei der Einstellung der Analyse und insbesondere bei den Bedingungen der Warmformgebung im Vergleich zu neueren AFP-Stählen.

Im Rahmen eines Ausführungsbeispiels wurde ein nach dem LD-Verfahren gefrischter Stahl zu Draht mit einem Durchmesser von 15 mm warmgewalzt, aus der Walzhitze an beschleunigter Luft abgekühlt und anschließend auf einen Enddurchmesser von 14 mm kaltgezogen.

Der Stahl bestand aus

| | |
|---|---|
| 0,205% | Kohlenstoff |
| 0,56% | Silizium |
| 1,62% | Mangan |
| 0,011% | Phosphor |
| 0,01% | Schwefel |
| 0,54% | Chrom |
| 0,32% | Molybdän |
| 0,22% | Nickel |
| 0,03% | Aluminium |
| 0,0038% | Bor |
| 0,036% | Titan |
| 0,002% | Vanadium |
| 0,002% | Niob |
| 0,0044% | Stickstoff, |
| Rest | Eisen |

einschließlich erschmelzungsbedingter Verunreinigungen.

Das Gefüge und die mechanischen Eigenschaften des Drahts nach dem Abkühlen aus der Walzhitze mit einer Abkühlungsgeschwindigkeit von 2°C/s unter Verwendung von beschleunigter Luft sowie nach dem Kaltziehen ergeben sich aus der nachfolgenden Tabelle.

| Eigenschaften | Walzhart | | Gezogen |
|---|---|---|---|
| Zugfestigkeit Rₘ[MPa] | 11.80 | | 1230 |
| Streckgrenze R_{p 0,2}[MPa] | 805 | | 1070 |
| Brucheirischnürung Z [%] | 53,6 | | 42 |
| Bruchdehnung A5 [%] | 14 | | 14 |
| Streckgrenzenverhältnis | 0,72 | | 0,86 |
| Gefügeanteile [%] | Rand | Kern | |
| Martensit | 35 bis 50 | 30 bis 55 | |
| Bainit | Rest | Rest | |

Die vorstehenden Daten zeigen, daß das erfindungsgemäße Verfahren ein Material ergibt, das sich sowohl im warmverformten als auch im kaltverformten Zustand durch eine hohe Festigkeit und Zähigkeit sowie ein hohes Streckgrenzenverhältnis auszeichnet und sich wegen des Wegfalls einer Wärmebehandlung kostengünstig und umweltfreundlich herstellen läßt.

## Patentansprüche

1. Verfahren zum Herstellen von Vormaterial durch Warmverformen, bei dem ein Stahl mit folgenden Bestandteilen in Gewichtsprozent
| | |
|---|---|
| 0,205% | Kohlenstoff |
| 0,56% | Silizium |
| 1,62% | Mangan |
| 0,011% | Phosphor |
| 0,01% | Schwefel |
| 0,54% | Chrom |
| 0,32% | Molybdän |
| 0,22% | Nickel |
| 0,03% | Aluminium |
| 0,0038% | Bor |
| 0,036% | Titan |
| 0,002% | Vanadium |
| 0,002% | Niob |
| 0,0044% | Stickstoff, |
| Rest | Eisen |
einschließlich erschmelzungsbedingter Verunreinigungen
von der Verformungstemperatur durch eine gesteuerte Abkühlung auf ein martensitisch-bainitisches Gefüge eingestellt wird.

2. Verfahren nach Anspruch 1, **dadurch gekennzeichnet, daß** der Stahl beim Abkühlen auf ein martensitisch-bainitisches Gefüge mit höchstens 10% Ferrit und Perlit eingestellt wird.

3. Verfahren nach einem der Ansprüche 1 oder 2, **dadurch gekennzeichnet, daß** der Stahl im Bereich zwischen der Umformtemperatur und 610°C mit mindestens 0,3°C/s abgekühlt wird.

4. Verfahren nach einem der Ansprüche 1 bis 3, **dadurch gekennzeichnet, daß** das Vormaterial kaltverformt wird.

5. Verwendung eines nach dem Verfahren gemäß einem der Ansprüche 1 bis 4 hergestellten Vormaterials zum Herstellen von hochfestem Draht, Kfz-Fahrgestellteilen und -fahrwerken, Radträgern, Querlenkern, Lenk- und Radzapfen, von Kurbelwellen, Pleuelstangen, Lagern, Stabilisatoren und Verbindungselementen.

6. Verwendung eines nach dem Verfahren gemäß einem der Ansprüche 1 bis 4 hergestellten Vormaterials zum Herstellen von Schmiedeteilen.

## Claims

1. Method for producing precursor materials through heat forming, where a steel with the following components in weight percentages
0.205% carbon
0.56% silicon
1.62% manganese
0.011 % phosphorous
0.01% sulphur
0.54% chromium
0.32% molybdenum
0.22% nickel
0.03% aluminium
0.0038% boron
0.036% titanium
0.002% vanadium
0.002% niobium
0.0044% nitrogen
rest iron
including melting-dependent impurities,
is adjusted to a martensitic-bainitic structure from the deformation temperature through controlled cooling.

2. Method according to claim 1, **characterised in that** the steel is adjusted to a martensitic-bainitic structured with at most 10% ferrite and pearlite during cooling.

3. Method according to one of the claims 1 or 2, **characterised in that** the steel is cooled to a range of between the deformation temperature and 610°C with at least 0.3°C/s.

4. Method according to one of the claims 1 to 3, **characterised in that** the precursor material is cold-formed.

5. Use of a precursor material produced with the method according to one of the claims 1 to 4 for producing high-strength wire, motor vehicle chassis and undercarriage components, wheel mounts, transverse control arms, steering and wheel studs, crankshafts, piston rods, bearings, anti-roll bars and connection elements.

6. Use of a precursor material produced with the method according to one of the claims 1 to 4 for producing forgings.

## Revendications

1. Procédé de fabrication de matériau de base par thermoformages avec lequel un acier contenant les éléments suivants en pourcentage de poids
0,205 % de carbone
0,56 % de silicium
1,62 % de manganèse
0,011 % de phosphore
0,01 % de soufre
0,54 % de chrome
0,32 % de molybdène
0,22 % de nickel
0,03 % d'aluminium
0,0038 % de bore
0,036 % de titane
0,002 % de vanadium
0,002 % de niobium
0,0044 % d'azote,
le reste étant du fer
y compris des impuretés dues à la fusion
de la température de déformation par un refroidissement commandée sur une structure martensique-bainitique, est mis au point.

2. Procédé selon la revendication 1, **caractérisé en ce qu'**au cours du refroidissement l'acier est mis au point sur une structure martensique-bainitique avec une teneur en ferrite et perlite de 10 % maximum.

3. Procédé selon l'une des caractéristiques 1 ou 2, **caractérisé en ce que** l'acier est refroidi de 0,3 °C/s dans la plage entre la température de déformation et 610 °C.

4. Procédé selon l'une des revendications 1 à 3, **caractérisé en ce que** le matériau de base est moulé à froid.

5. Utilisation d'un matériau de base fabriqué selon le procédé selon l'une des revendications 1 à 4 pour la fabrication de fils à haute résistance, de composants de châssis et de trains roulants de véhicules, de supports de roues, de bras oscillants transversaux, de pivots de fusée et de roue, de vilebrequin, de bielles, de paliers, de stabilisateurs et de raccords.

6. Utilisation d'un matériau de base fabriqué selon le procédé selon l'une des revendications 1 à 4 pour la fabrication de pièces forgées.
